# EUROPÄISCHE PATENTSCHRIFT

(11) **EP 0 478 648 B1**
(45) Veröffentlichungstag und Bekanntmachung des Hinweises auf die Patenterteilung: **18.01.1995**
(21) Anmeldenummer: 90909688.5
(22) Anmeldetag: 12.06.1990
(51) Int. Cl.: C23C 22/36, C23C 22/18

(54) **VERFAHREN ZUR HERSTELLUNG VON MANGAN- UND MAGNESIUMHALTIGEN ZINKPHOSPHATÜBERZÜGEN**
PROCESS FOR PRODUCING ZINC PHOSPHATE COATINGS CONTAINING MANGANESE AND MAGNESIUM
PROCEDE DE PRODUCTION D'ENDUITS EN PHOSPHATE DE ZINC CONTENANT DU MANGANESE ET DU MAGNESIUM

(30) Priorität: 21.06.1989 DE 3920296
(43) Veröffentlichungstag der Anmeldung: 08.04.1992
(73) Patentinhaber: Henkel Kommanditgesellschaft auf Aktien, 40191 Düsseldorf (DE)
(72) Erfinder: RIESOP, Jörg, D-5162 Niederzier (DE); GOTTWALD, Karl-Heinz, D-5042 Erfstad 15 (DE); ROLAND, Wolf-Achim, D-5650 Solingen 11 (DE)
(86) Internationale Anmeldenummer: EP9000919
(87) Internationale Veröffentlichungsnummer: WO9015889

(56) Entgegenhaltungen:
- EP-A- 0 287 133
- US-A- 4 681 641
- US-A- 4 717 431

## Beschreibung

Die vorliegende Erfindung betrifft ein Verfahren zur Phosphatierung von Metalloberflächen, insbesondere ein Verfahren zur Herstellung von mangan- und magnesiumhaltigen Zinkphosphatüberzügen auf Stahl, Zink, Aluminium und/oder deren Legierungen. Diese mangan- und magnesiumhaltigen Zinkphosphatschichten werden durch Spritzen, Spritztauchen und Tauchen mit wäßrigen Lösungen aufgebracht.

Verfahren zum Phosphatieren von Oberflächen aus Eisen, Stahl, Zink und deren Legierungen sowie Aluminium sind seit langem Stand der Technik (Ullmanns Encyklopädie der technischen Chemie, 4. Auflage, Band 15, Seiten 686 und 687). Das Phosphatieren der genannten Oberflächen dient zur Erhöhung der Haftfestigkeit von Lackschichten und zur Verbesserung des Korrosionsschutzes.

Die größte Bedeutung als Phosphatierverfahren besitzen saure Zink- und Alkaliphosphatlösungen. Zinkphosphatierbäder können beispielsweise Monozinkphosphat, freie Phosphorsäure, Zinknitrat und Oxidationsmittel als Hauptkomponenten enthalten. Der pH-Wert solcher Lösungen liegt üblicherweise im Bereich zwischen 2,8 und 3,4. Der Verfahrensablauf besteht aus im wesentlichen zwei Reaktionen: der Beizreaktion und der Bildung einer Zinkphosphatschicht auf der zu phosphatierenden Oberfläche.

Aus W.A. Roland und K.-H. Gottwald, "Metalloberfläche", 42. Jahrgang 1988/6 sind manganmodifizierte Zinkphosphatüberzüge als Haftungsgrund für moderne Lackierungen bekannt. Hier wird ausgeführt, daß der Einsatz von Manganionen neben Zink- und Nickelionen in Niedrig-Zink-Phosphatierverfahren den Korrosionsschutz nachweislich verbessert, insbesondere bei der Verwendung oberflächenveredelter Feinbleche. Der Einbau von Mangan in die Zinkphosphatüberzüge führt zu kleineren und kompakteren Kristallen mit erhöhter Alkalistabilität. Gleichzeitig wird die Arbeitsbreite von Phosphatierbädern erhöht; auch Aluminium kann im Verbund mit Stahl und elektrolytisch- oder schmelztauchverzinktem Stahl schichtbildend phosphatiert werden, wobei der allgemein erreichte Qualitätsstandard gewährleistet ist.

Aus EP-A-0 261 704 ist ein Verfahren zum Erzeugen von Phosphatüberzügen auf Oberflächen bekannt, die aus Aluminium oder dessen Legierungen sowie mindestens einem der Werkstoffe Stahl oder verzinktem Stahl gebildet werden, wobei durch Spritzen oder Spritztauchen zwecks Bildung gleichmäßiger Phosphatschichten mit hohem Deckungsgrad mit einer Phosphatierlösung gearbeitet wird, die neben Zink, Phosphat und Fluorid auch weitere Kationen aus der Gruppe Nickel, Mangan, Magnesium und Calcium enthalten kann.

Aus WO 85/03089 ist ein Hochnickel-Zinkphosphatierverfahren bekannt. Hierbei werden außerordentlich hohe Nickel-Konzentrationen zur Phosphatierung eingesetzt. Es wird allgemein darauf hingewiesen, daß ein Teil des Nickels prinzipiell durch eine Reihe einwertiger oder zweiwertiger Kationen ersetzt werden kann. Diese sind beispielsweise ausgewählt aus Cobalt, Mangan und Magnesium. Weiterhin wird ausgeführt, daß der Nickel-Gehalt der einzusetzenden Lösung wenigstens 1,0 g/l betragen muß. Das einzusetzende Verhältnis zwischen geringem Zink- und hohem Nickelgehalt ist ein wesentlicher Bestandteil der technischen Lehre.

Die Aufgabe der vorliegenden Erfindung bestand darin, ein Phosphatierungsverfahren zur Verfügung zu stellen, das Nickel-frei ist oder gegenüber dem Stand der Technik einen niedrigeren Nickelgehalt aufweist, da Nickel einen außerordentlich teuren Badbestandteil darstellt und außerdem ökologisch bedenklich ist. Da das Ablassen nickelhaltiger Abwässer kostenpflichtig ist, bestand die Aufgabe weiterhin darin, die schichtverfeinernde Wirkung von Nickel durch ökologisch unbedenklichere Ionen zu erzielen.

Ein Vorteil der vorliegenden Erfindung besteht darin, daß außerordentlich geringe flächenbezogene Massen der Phospatschichten ohne Einbuße im Korrosionsschutzverhalten erhalten werden konnten. Dies gilt insbesondere für Oberflächen von Stahl.

Durch separate Aktivierung und den Zusatz von Magnesium zu den erfindungsgemäßen Badzusammensetzungen konnten in der Phosphatierung sehr kleine Kristalle mit einer Kantenlänge von etwa 0,5 bis 1,5 µm im Tauchverfahren und etwa 1 bis 2 um beim Spritzverfahren erhalten werden. Mit Hilfe der vorliegenden Erfindung konnte in den Phosphatschichten ein sehr geringer Hopeitanteil, insbesondere auf Stahl erreicht werden. Die Ursache ist insbesondere in dem Einbau eines zusätzlichen Kations zu sehen und darin, daß erfindungsgemäß mit niedrigem Zinkgehalt gearbeitet wird.

Gute Korrosionstestwerte konnten sowohl ohne die Verwendung von Nickel als auch bei Substitution von Teilen des Nickelgehaltes durch Magnesium bezüglich der Unterwanderung am Schnitt als auch im Lackhaftungsergebnis auf Stahl erhalten werden. Die Substitution von Nickel durch Magnesium zeigte sehr gute Korrosionstestwerte.

Bei der Phosphatierung von Oberflächen von Stahl oder Zink ist der Einsatz von Fluoridionen nicht unbedingt erforderlich. Im Falle der Phosphatierung von Aluminiumoberflächen oder dessen Legierungen führt der Einsatz von Fluoridionen zu einem gleichmäßigen Deckungsgrad der Phosphatschichten auf dem Aluminium. Als Beispiele für Aluminium-Oberflächen und deren Legierungen seien Reinaluminium-, AlMg und AlMgSi-Knetwerkstoffe genannt. Eine ausführliche Darstellung der Aluminiumwerkstoffe findet sich z.B. im Aluminiumtaschenbuch, 14. Auflage, Aluminium-Verlag, Düsseldorf, 1988.

Unter dem Begriff Stahl wird un- bis niedrig-legierter Stahl verstanden, wie er z.B. in Form von Blechen für den Karosseriebau Verwendung findet. Der Begriff verzinkter Stahl umfaßt z.B. Verzinkungen auf elektrolytischem und auf dem Schmelz-Tauch-Wege und bezieht sich auf Zink und Zinklegierungen, z.B. Z, ZE, ZNE, ZF, ZA, AZ.

Die Phosphatierung im Sinne der vorliegenden Erfindung erfolgt im Spritzen, Spritztauchen und Tauchen. Die zu phosphatierenden Metalloberflächen müssen frei von störenden Belägen aus Ölen, Schmierstoffen, Oxiden und dergleichen sein. Vor der Phosphatierung werden die Oberflächen in geeigneter Weise gereinigt und gegebenenfalls mit an sich bekannten Aktivierungsmitteln, z.B. titansalzhaltigen wäßrigen Suspensionen aktiviert. Üblicherweise kann das Aktivierungsmittel im Reinigerbad oder als getrennte Verfahrensstufe eingebracht werden.

Als Beschleuniger können die in der Phosphatierungstechnik generell üblichen Substanzen eingesetzt werden.

Von besonderem Vorteil ist es, die Oberfläche mit einer wäßrigen Phosphatierungslösung in Kontakt zu bringen, die als Beschleuniger Chlorat, Nitrat, Nitrit, Peroxid und/oder organische Oxidationsmittel, insbesondere organische Nitroverbindungen, enthält.

Weiterhin können die Phosphatierungslösungen in der Phosphatiertechnik bekannte Zusätze zur Modifizierung der Verfahrensweise und der Schichteigenschaften enthalten. Als Beispiele seien genannt: Tenside, Polyhydroxycarbonsäuren, Polyphosphate, Ammonium-, Alkali-, Kupfer-, Cobaltionen und indifferente Anionen, wie Chlorid und/oder Sulfat.

Die vorstehend genannte Aufgabe wird gemäß Anspruch 1 gelöst durch ein Verfahren zur Herstellung von mangan- und magnesiumhaltigen Zinkphosphatüberzügen auf Stahl, Zink, Aluminium und/oder deren Legierungen durch Spritzen, Spritztauchen und/oder Tauchen mit einer wäßrigen Lösung enthaltend
0,4 bis 0,6 g/l Zink(II)-Ionen,
0,9 bis 1,1 g/l Mangan(II)-Ionen,
1,4 bis 1,6 g/l Magnesium(II)-Ionen,
12,0 bis 16,0 g/l Phosphat-Ionen,
0,4 bis 0,6 g/l Fluorid-Ionen,
1,0 bis 5,0 g/l Nitrat-Ionen und gegebenenfalls 0,2 bis 0,8 g/l
Nickel(II)-Ionen, sowie als Beschleuniger:
0,02 bis 0,2 g/l Nitrit-Ionen und/oder
0,4 bis 1 g/l Chlorat-Ionen und/oder
0,2 bis 1,0 g/l eines organischen Oxidationsmittels,
wobei die wäßrige Lösung einen Gehalt an freier Säure von 0,6 bis 1,8 Punkten und einen Gesamtsäuregehalt von 15 bis 30 Punkten aufweist und Na⁺ in der zur Einstellung der freien Säure notwendigen Menge vorhanden ist.
Die Anwesenheit der Nitrationen ist bedingt durch die Verwendung von Metallnitraten, beispielsweise Zn(NO₃)₂, zur Herstellung der zugrundeliegenden Konzentrate und daher Folge der ausgewählten (preiswerten) Rohstoffe.

Gemäß der vorliegenden Erfindung wird somit in einer ersten Ausführungsform ein Niedrigzink-Verfahren beschrieben, bei dem Nickel durch Magnesium ersetzt ist. Bei der vorliegenden Erfindung handelt es sich somit um ein Zinkphosphatierverfahren, das insbesondere im Niedrigzink-Bereich eingesetzt werden kann. Mit Hilfe dieses Verfahrens werden Phosphatschichten erzeugt, die als Kationen neben Zink und Magnesium auch Mangan enthalten. Unter gewissen Anlagenbedingungen kann die Zugabe von Ni-Ionen vorteilhaft sein. So werden bei Zink (Z, ZE) enthaltenden Oberflächen und bei den Legierungen ZNE, ZF, ZA und AZ, durch die Anwesenheit von Nickel verbesserte Phosphatierungsergebnisse erhalten, während bei Stahloberflächen eine positive Wirkung nicht beobachtet wurde.

In einer weiteren bevorzugten Ausführungsform der vorliegenden Erfindung können die einzusetzenden Lösungen geringe Mengen an Nickel(II)-Ionen enthalten. Bevorzugt in diesem Sinne sind daher Lösungen, die 0,2 bis 0,8 g/l, insbesondere 0,25 bis 0,5 g/l Nickel(II)-Ionen enthalten.

Gemäß einer bevorzugten Ausführungsform der vorliegenden Erfindung wird als organisches Oxidationsmittel 3-Nitrobenzolsulfonsäure eingesetzt.

Als bevorzugtes organisches Oxidationsmittel wird das Natriumsalz der 3-Nitrobenzolsulfonsäure eingesetzt.

In einer bevorzugten Ausführungsform der vorliegenden Erfindung wird die Phosphatierung bei einer Temperatur im Bereich von 40 bis 70 °C durchgeführt. In einer weiteren Ausführungsform der vorliegenden Erfindung werden vorzugsweise die Oberflächen von Stahl im Verlauf von 1 bis 5 min schichtbildend phosphatiert.

Die mit Hilfe des erfindungsgemäßen Verfahrens erzeugten Oberflächenschichten sind auf allen Gebieten, auf denen Phosphatüberzüge angewendet werden, gut einsetzbar. Ein besonders vorteilhafter Anwendungsfall liegt in der Vorbereitung der Metalloberflächen für die Lackierung, insbesondere die Elektrotauchlackierung.

### Beispiele

Innerhalb der üblichen Prozeßfolge mit den Stufen:
1. Reinigen und Entfetten:
   Verwendung von tensidhaltigen alkalischen Reinigungsmitteln (= RIDOLINE^{R} C 1250) im Spritzen und/oder Tauchen bei 50 bis 60 °C und Behandlungszeiten von 1 bis 5 min.
2. Spülen
3. Aktivieren:
   Verwendung von titansalzhaltigen Mitteln (= FIXODINE^{R} C 9112) im Spritzen oder Tauchen bei 20 bis 40 °C und Behandlungszeiten von 30 bis 180 s bei separater Anwendung. Die Aktivierungsstufe kann entfallen, wenn dieses aktivierende Mittel der Reinigungsstufe zugesetzt wird.
4. Phosphatieren:
   Zusammensetzung siehe Tabelle 1.
5. Spülen
6. Nachpassivieren:
   Verwendung von chromhaltigen oder chromfreien Nachpassivierungsmitteln (=DEOXYLYTE^{R} 41 oder DEOXYLYTE^{R} 80) im Spritzen oder Tauchen bei 20 bis 50 °C und Behandlungszeiten von 30 bis 180 s.
7. VE-Spülen
erfolgte die Oberflächenbehandlung von kaltgewalztem Stahl St.1405, elektrolytisch verzinktem Stahl (Auflage beidseitig 7,5 µm Zn) und schmelztauchverzinktem Stahl (Auflage beidseitig 10 µm Zn).

Mit den oben genannten Varianten wurden flächenbezogene Massen der Phosphatschicht auf Stahl von 0,6 bis 2,5 gm⁻² und auf verzinktem Stahl von 1,8 bis 4,0 gm⁻² erzeugt.

Typische Schichtanalyse (Bestimmung quantitativ durch Atomabsorptionsspektroskopie, AAS) des Verfahrens auf:

| a) Stahl | | | | |
|---|---|---|---|---|
| Applikationsart Element | Tauchen | | Spritzen | |
| | B₂ | B₁ (Nickelfrei) | A₂ | A₁ (Nickelfrei) |
| Eisen | 6,0 % | 5,4 % | 2,3 % | 1,9 % |
| Mangan | 4,3 % | 4,9 % | 5,9 % | 6,1 % |
| Nickel | 0,8 % | 0,0 % | 0,8 % | 0,0 % |
| Magnesium | 0,7 % | 0,9 % | 1,1 % | 1,0 % |
| Zink | 24,6 % | 29,5 % | 30,7 % | 31,9 % |
| Mittlere flächenbezogene Masse nach DIN 50942: 1,0 gm⁻² 1,7 gm⁻² | | | | |

| b) Elektrolytisch verzinkter Stahl | | | | |
|---|---|---|---|---|
| Applikationsart Element | Tauchen | | Spritzen | |
| | B₂ | B₁ (Nickelfrei) | A₂ | A₁ (Nickelfrei) |
| Mangan | 4,6 % | 5,7 % | 5,3 % | 5,7 % |
| Nickel | 0,8 % | 0,0 % | 0,7 % | 0,0 % |
| Magnesium | 1,2 % | 1,2 % | 1,2 % | 1,4 % |
| Zink | 34,4 % | 34,1 % | 33,8 % | 33,8 % |
| Mittlere flächenbezogene Masse nach DIN 50942: 2,5 gm⁻² 2,2 gm⁻² | | | | |

Mit den mit Hilfe der Applikationsarten (A₁), (B₂) und (C) erhaltenen Blechen wurden Korrosionstests mit Wechselklima nach VW-Norm P 1210 über 60 Tage Prüfzeit und nach VDA-Norm über 5/10 Runden durchgeführt:
(Als Lackbeschichtung wurde der Standard KET-Primer FT 85 7042, Hersteller BASF Lacke und Farben AG, verwandt)

### 1. VW-Wechselklimatest P 1210

| Verfahren A₁ und B₁ (Spritzen (A₁) und Tauchen (B₁)) | | | | |
|---|---|---|---|---|
| | A₁ 60 Tage | B₁ 60 Tage | | |
| | CRS¹⁾ | CRS¹⁾ | Z²⁾ | ZE³⁾ |
| Fläche nach DIN 53209⁴⁾ | mO/gO | mO/gO | mO/gO | mO/gO |
| Schnitt nach DIN 53167 in mm | 0,8 | 0,5 | 0,1 | 0,3 |
| Steinschlag nach VW-Norm | K6 | K5 | K3 | K3 |

| | | | | |
|---|---|---|---|---|
| ¹⁾ CRS = kaltgewalzter Stahl | | | | |
| ²⁾ Z = schmelztauchverzinkter Stahl | | | | |
| ³⁾ ZE = elektrolytisch verzinkter Stahl | | | | |

### 2. VDA-Wechselklimatest 621-415

| Verfahren B₂ (Tauchen) | | | | | | |
|---|---|---|---|---|---|---|
| | 5 Runden (35 Tage) | | | 10 Runden (70 Tage) | | |
| | CRS¹⁾ | Z²⁾ | ZE³⁾ | CRS | Z | ZE |
| Fläche nach DIN 53209 | mO/gO | mO/gO | mO/gO | mO/gO | mO/gO | mO/gO |
| Schnitt nach DIN 53167 in mm | 0,2 | 1,2 | 1,4 | 0,3 | 1,7 | 1,9 |
| Steinschlag nach VW-Norm | K 2 | K 1 | K 2 | K 3 | K 2 | K 2 |

| Verfahren C (Spritz-Tauchen) | | | | | | |
|---|---|---|---|---|---|---|
| | 5 Runden (35 Tage) | | | 10 Runden (70 Tage) | | |
| | CRS¹⁾ | Z²⁾ | ZE³⁾ | CRS | Z | ZE |
| Fläche nach DIN 53209 | mO/gO | mO/gO | mO/gO | mO/gO | mO/gO | mO/gO |
| Schnitt nach DIN 53167 in mm | 0,2 | 2,0 | 1,4 | 0,5 | 2,0 | 1,9 |
| Steinschlag nach VW-Norm | K 2 | K 2 | K 1 | K 3 | K 2 | K 2 |

Bei der Bestimmung des Blasengrades von Anstrichen gemäß DIN 53 209 wird eine bei Anstrichen auftretende Blasenbildung durch Angabe des Blasengrades definiert. Der Blasengrad nach dieser Norm ist ein Maß für eine an einem Anstrich aufgetretene Blasenbildung nach Häufigkeit der Blasen je Flächeneinheit und Größe der Blasen. Der Blasengrad wird durch einen Kennbuchstaben und eine Kennzahl für die Häufigkeit der Blasen je Flächeneinheit sowie einen Kennbuchstaben und eine Kennzahl für die Größe der Blasen angegeben. Der Kennbuchstabe und die Kennzahl mO bedeutet keine Blasen, während m5 entsprechend den Blasengradbildern gemäß der DIN 53 209 eine gewisse Häufigkeit der Blasen je Flächeneinheit definiert.

Die Größe der Blasen wird mit dem Kennbuchstaben g und der Kennzahl im Bereich von 0 bis 5 versehen. Kennbuchstabe und Kennzahl gO hat die Bedeutung - keine Blasen - während g5 gemäß der Größe der Blasen entsprechend den Blasengradbildern der DIN 53 209 wiedergegeben ist.

Durch Vergleich des Anstriches mit den Blasengradbildern wird der Blasengrad ermittelt, dessen Bild dem Aussehen des Anstrichs am ähnlichsten ist.

Gemäß DIN 53 167 dient die Salzsprühnebelprüfung nach dieser Norm dazu, das Verhalten von Lackierungen, Anstrichen und ähnlichen Beschichtungen bei Einwirkung versprühter Natriumchloridlösung zu ermitteln. Weist die Beschichtung Schwachstellen, Poren oder Verletzungen auf, dann findet von dort aus bevorzugt eine Unterwanderung der Beschichtung statt. Dies führt zu einer Haftungsverminderung oder zu Haftungsverlust und Korrosion des metallischen Untergrundes.

Die Salzsprühnebelprüfung wird angewendet, damit solche Fehler erkannt und die Unterwanderung ermittelt werden kann.

Unterwanderung im Sinne dieser Norm ist das von einer definiert angebrachten Verletzungsstelle (Ritz) oder von vorhandenen Schwachstellen (z. B. Poren, Kanten) ausgehende Eindringen von Natriumchloridlösung in die Grenzfläche zwischen Beschichtung und Untergrund oder in die Grenzfläche zwischen einzelnen Beschichtungen. Die Breite der Zone mit verminderter oder verlorener Haftung dient als Maß für die Widerstandsfähigkeit der Beschichtung auf dem jeweiligen Untergrund gegen das Einwirken versprühter Natriumchloridlösung.

Die VW-Norm P 1210 stellt einen Wechseltest dar, der aus einer Kombination verschieden genormter Prüfverfahren besteht. So wird im Verlauf von im vorliegenden Fall 60 Tagen ein Prüfzyklus eingehalten, der besteht aus
4 h Salzsprüh-Test gemäß DIN 50 021,
4 h Ruhezeit bei Raumtemperatur und
16 h Schwitzwasser-Konstantklima gemäß DIN 50 017.

Zu Beginn des Tests wird das Prüfgrät mit einer definierten Menge Stahlschrot bestimmter Korngrößenverteilung beschossen. Nach Ablauf der Prüfzeit wird dem Korrosionsgrad eine Kennzahl zugeordnet. Entsprechend den Kennzahlen von 1 bis 10 bezeichnet die Kennzahl 1 eine nicht sichtbare Korrosion, während bei einer Kennzahl 10 praktisch die gesamte Oberfläche korrodiert ist.

Eine Runde (7 Tage) Prüfzyklus des VDA-Wechselklimatests besteht aus
24 h Salzsprühtest gemäß DIN 50021,
96 h Kondenswasser-Wechselklima nach DIN 50017
48 h Ruhezeit bei Raumtemperatur.

Zusätzlich wurde analog zum VW-Wechselklimatest eine Steinschlagprüfung nach VW-Norm durchgeführt.

## Patentansprüche

1. Verfahren zur Herstellung von mangan- und magnesiumhaltigen Zinphosphatüberzügen auf Stahl, Zink, Aluminium und/oder deren Legierungen durch Spritzen, Spritztauchen und/oder Tauchen mit einer wäßrigen Lösung, enthaltend:
Zink(II)-, Mangan(II)- und Magnesium(II)-Ionen sowie gegebenenfalls Nickel(II)-Ionen, ferner Phosphat-, Fluorid- und Nitrat-Ionen sowie als Beschleuniger Nitrit- und/oder Chlorat-Ionen und/oder ein organisches Oxidationsmittel,
dadurch gekennzeichnet,
daß man die Metalloberflächen mit Lösungen behandelt, die die folgenden Komponenten enthalten:
0,4 bis 0,6 g/l Zink(II)-Ionen,
0,9 bis 1,1 g/l Mangan(II)-Ionen,
1,4 bis 1,6 g/l Magnesium(II)-Ionen,
12,0 bis 16,0 g/l Phosphat-Ionen,
1,0 bis 5,0 g/l Nitrat-Ionen,
0,4 bis 0,6 g/l Fluorid-Ionen
und gegebenenfalls
0,2 bis 0,8 g/l Nickel(II)-Ionen,
sowie als Beschleuniger:
0,02 bis 0,2 g/l Nitrit-Ionen und/oder
0,4 bis 1 g/l Chlorat-Ionen und/oder
0,2 bis 1,0 g/l eines organischen Oxidationsmittels,
wobei die wäßrige Lösung einen Gehalt an freier Säure von 0,6 bis 1,8 Punkten und einen Gesamtsäuregehalt von 15 bis 30 Punkten aufweist und Na⁺-Ionen in der zur Einstellung der freien Säure notwendigen Menge vorhanden sind.

2. Verfahren nach Anspruch 1, dadurch gekennzeichnet, daß die wäßrige Lösung 0,25 bis 0,5 g/l Nickel(II)-Ionen enthält.

3. Verfahren nach Ansprüchen 1 oder 2, dadurch gekennzeichnet, daß als organisches Oxidationsmittel 3-Nitrobenzolsulfonsäure eingesetzt wird.

4. Verfahren nach Anspruch 3, dadurch gekennzeichnet, daß man das Natriumsalz der 3-Nitrobenzolsulfonsäure einsetzt.

5. Verfahren nach einem oder mehreren der Ansprüche 1 bis 4, dadurch gekennzeichnet, daß man die Phosphatierung bei einer Temperatur im Bereich von 40 bis 70 °C durchführt.

6. Verfahren nach einem oder mehreren der Ansprüche 1 bis 5, dadurch gekennzeichnet, daß man die Oberflächen von Stahl, verzinktem Stahl, Aluminium bzw. die entsprechenden legierungsveredelten Oberflächen im Verlauf von 1 bis 5 min schichtbildend phosphatiert.

7. Verfahren nach einem oder mehreren der Ansprüche 1 bis 6 als Vorbereitung der Oberflächen für die Lackierung, insbesondere für die Elektrotauchlackierung.

## Claims

1. A process for the production of manganese- and magnesium-containing zinc phosphate coatings on steel, zinc, aluminium and/or alloys thereof by spray coating, spray/dip coating and/or dip coating with an aqueous solution containing zinc(II), manganese(II) and magnesium(II) ions and optionally nickel(II) ions, also phosphate, fluoride and nitrate ions and - as accelerators - nitrite and/or chlorate ions and/or an organic oxidizing agent, characterized in that the metal surfaces are treated with solutions containing the following components:
0.4 to 0.6 g/l zinc(II) ions,
0.9 to 1.1 g/l manganese(II) ions,
1.4 to 1.6 g/l magnesium(II) ions,
12.0 to 16.0 g/l phosphate ions,
1.0 to 5.0 g/l nitrate ions,
0.4 to 0.6 g/l fluoride ions
and, optionally,
0.2 to 0.8 g/l nickel(II) ions
and - as accelerators -
0.02 to 0.2 g/l nitrite ions and/or
0.4 to 1 g/l chlorate ions and/or
0.2 to 1.0 g/l organic oxidizing agent,
the aqueous solution having a free acid content of 0.6 to 1.8 points and a total acid content of 15 to 30 points and Na⁺ ions being present in the quantity required to establish the free acid content.

2. A process as claimed in claim 1, characterized in that the aqueous solution contains 0.25 to 0.5 g/l nickel(II) ions.

3. A process as claimed in claim 1 or 2, characterized in that 3-nitrobenzenesulfonic acid is used as the organic oxidizing agent.

4. A process as claimed in claim 3, characterized in that the sodium salt of 3-nitrobenzenesulfonic acid is used.

5. A process as claimed in one or more of claims 1 to 4, characterized in that phosphating is carried out at a temperature in the range from 40 to 70°C.

6. A process as claimed in one or more of claims 1 to 5, characterized in that the surfaces of steel, galvanized steel, aluminium or the corresponding alloy-finished surfaces are subjected to layer-forming phosphating for 1 to 5 minutes.

7. A process as claimed in one or more of claims 1 to 6 for pretreating the surfaces for painting, more particularly electrodeposition painting.

## Revendications

1. Procédé de production d'enduits de phosphate de zinc, contenant du manganèse et du magnésium sur de l'acier, du zinc, de l'aluminium et/ou sur leurs alliages par projection, immersion et projection et/ou immersion avec une solution aqueuse, contenant:
des ions zinc (II), manganèse (II) et magnésium (II) ainsi qu'éventuellement des ions nickel (II), en outre des ions phosphate, des ions fluorure et des ions nitrate ainsi que comme accélérateur des ions nitrite et/ou des ions chlorate et/ou un oxydant organique.
caractérisé en ce que :
on traite les surfaces métalliques avec des solutions, qui contiennent les composants suivants:
0,4 à 0,6 g/l d'ions Zinc (II)
0,9 à 1,1 g/l d'ions Manganèse (II)
1,4 à 1,6 g/l d'ions Magnésium (II)
12,0 à 16,0 g/l d'ions Phosphate,
0,4 à 0,6 g/l d'ions fluorure,
1,0 à 5,0 g/l d'ions nitrate et éventuellement
0,2 à 0,8 g/l d'ions nickel (II).
ainsi que comme accélérateurs
0,02 à 0,2 g/l d'ions nitrite et/ou
0,4 à 1,0 g/l d'ions chlorate et/ou
0,2 à 1,0 g/l d'un oxydant organique.
dans lequel la solution aqueuse comporte une teneur en acide libre de 0,6 à 1,8 point et une teneur en acide total de 15 à 30 points et Na⁺ est présent dans la quantité nécessaire pour l'ajustage de l'acide libre.

2. Procédé selon la revendication 1, caractérisé en ce que la solution aqueuse contient 0,25 à 0,5 g/l d'ions nickel (II).

3. Procédé selon les revendications 1 ou 2, caractérisé en ce que comme oxydant organique on utilise de l'acide 3-nitrobenzènesulfonique.

4. Procédé selon la revendication 3, caractérisé en ce qu'on introduit le sel de sodium de l'acide 3-nitrobenzènesulfonique.

5. Procédé selon une ou plusieurs des revendications 1 à 4, caractérisé en ce qu'on réalise la phosphatation à une température comprise entre 40 et 70°C.

6. Procédé selon une ou plusieurs des revendications 1 à 5, caractérisé en ce qu'on phosphate les surfaces d'acier, d'acier galvanisé, d'aluminium ou les surfaces valorisées d'alliage suivant le temps de 1 à 5 mm pour la formation d'une couche.

7. Procédé selon une ou plusieurs des revendications 1 à 6 en tant que préparation des surfaces pour le laquage, en particulier pour le laquage par trempage électrophorétique.
